# EUROPÄISCHE PATENTSCHRIFT

(11) **EP 1 315 856 B1**
(45) Veröffentlichungstag und Bekanntmachung des Hinweises auf die Patenterteilung: **01.03.2006**
(21) Anmeldenummer: 01967050.4
(22) Anmeldetag: 30.08.2001
(51) Int. Cl.: D01F 2/00, D06M 13/123

(54) **VERFAHREN ZUR HERSTELLUNG VON CELLULOSEFASERN UND CELLULOSE-FILAMENTGARNEN**
METHOD FOR PRODUCING CELLULOSE FIBERS AND CELLULOSE FILAMENT YARNS
PROCEDE DE FABRICATION DE FIBRES CELLULOSIQUES ET DE FILS CONTINUS CELLULOSIQUES

(30) Priorität: 02.09.2000 DE 10043297
(43) Veröffentlichungstag der Anmeldung: 04.06.2003
(73) Patentinhaber: THÜRINGISCHES INSTITUT FÜR TEXTIL- UND KUNSTSTOFF-FORSCHUNG e.V., 07407 Rudolstadt (DE)
(72) Erfinder: MICHELS, Christoph, 07407 Rudolstadt (DE); KOSAN, Birgit, 07407 Rudolstadt (DE)
(74) Vertreter: Plate, Jürgen
(86) Internationale Anmeldenummer: PCT/DE2001/003334
(87) Internationale Veröffentlichungsnummer: WO 2002/018682

(56) Entgegenhaltungen:
- WO-A-92/07124
- WO-A-96/14451
- DE-A- 19 954 152
- GB-A- 439 294
- MICHELS C ET AL: "LYOCELL PROCESS - MATERIAL AND TECHNOLOGICAL RESTRICTIONS" CHEMICAL FIBERS INTERNATIONAL, DEUTSCHER FACHVERLAG, DE, Bd. 50, Nr. 6, Dezember 2000 (2000-12), Seiten 556,558-561, XP000980856 ISSN: 0340-3343 in der Anmeldung erwähnt

## Beschreibung

Die Erfindung betrifft ein Verfahren zur Herstellung von Cellulosefasern oder Cellulosefilamentgarnen mit verbesserten Eigenschaften aus Zellstoff nach dem Trocken-Naßextrusionsverfahren mit wässrigen Aminoxiden, insbesondere N-Methyl-morpholin-N-oxid, als Lösungsmittel, bei dem man a) Zellstoff und wässriges Aminoxid bei erhöhter Temperatur in einem Reaktor dispergiert, unter Wasserentzug und Scherung in eine homogene Lösung mit einer Nullscherviskosität im Bereich von 1000 - 8000 Pas und einer Relaxationszeit im Bereich von 0,5 - 80 Sekunden bei 85°C überführt, b) die Lösung mindestens einer Spinndüse zuführt und verformt, c) den Lösungsstrahl durch ein nicht fällendes Medium unter weiter Verformung transportiert und d) in einem Fällbad den Cellulosefaden bzw. die -fadenschar ausfällt, über ein Umlenkorgan vom Fällbad trennt und in einer mehrstufigen Nachbehandlung wäscht, aviviert, trocknet und gegebenenfalls vernetzt.

### [Stand der Technik]

Aus den US-Patenten 4 246 221 und 4 416 698 ist das Lösen von Cellulose in was-serhaltigen Aminoxiden, das Verformen in Spinnkapillaren unter geringer Scherung, das Verziehen der Lösungsstrahlen in einem großen Luftspalt, das Fällen der Cellulose durch ein wässriges Aminoxid enthaltendes Spinnbad und das Abziehen der Cellulosefäden über eine Galette bekannt.

Im US-Patent 5 417 909 wird ein Verfahren beschrieben, das die Lösung unter mittlerer bis hoher Scherung in den Spinnkapillaren verformt, die Lösungsstrahlen in einem kurzen Luftspalt verzieht, die Cellulose ausfällt und die Fäden bzw. Fadenschar über einem Spinntrichter erfasst und im Gleichstrom transportiert.

In den EP 0 430 926, EP 0 494 852, EP 0 756 025 und WO 94/28 210 werden bestimmte Düsen mit unterschiedlicher Spinnkapillarengeometrie und -anordnung beschrieben. Die WO 96/20 300 befasst sich mit dem Abstand zwischen zwei Spinnkapillaren und dem Weg zwischen Spinnkapillare und Umlenkorgan im Fällbad.

Die EP 0 584 318, EP 0 671 492, EP 0 795 052, WO 94/28 218 und WO 96/21 758 beschreiben die unterschiedlichten Formen des Behandelns der Fadenschar im Spalt zwischen Spinndüse und Fällbad mit Luft unterschiedlichen Wassergehaltes.

Im EP 0 659 219 wird die Herstellung einer Cellulosefaser mit geringerer Fibrillier-neigung beschrieben, indem eine empirische Formel aus Spinndüsenlochdurchmesser, Spinnmassestrom, Titer, Breite des Luftspaltes und Feuchtegehalt der Anblasluft einen Wert von 10 nicht überschreiten soll. Im EP 0731 856 soll eine geringere Fibrillierneigung dadurch erreicht werden, dass die Anblasluft aliphatische Alkohole enthält und im EP 0 853 146 dadurch, dass die Fällung in zwei oder mehreren Stufen erfolgt.

Weiterhin ist bekannt, Faserstruktur und -Eigenschaften durch bestimmte Nachbehandlungsverfahren zu verändern, wie Behandlung mit vernetzungsmitteln EP 0 783 602, EP 0 796 358, mit 10 - 18 % iger Natronlauge WO 97/45 574 oder mit Alkanol, - diol, -triol in mindestens einem Waschbad WO 97/25 462. Die chemische Vernetzung in der Nachbehandlung führt neben der erwünschten Zunahme der Nassscheuerbeständigkeit zu einer deutlichen Versprödung der Fasern, d.h. Schlingenreißkraft und Reißdehnung der Fasern nehmen signifikant ab.

Alle genannten Verfahren betrachten die Fadenbildung beim Lyocell - Prozess nicht als eine Einheit, vorwiegend statisch und versuchen durch Modifizieren einzelner Schritte wie z.B. der Spinndüsengeometrie, der Atmosphäre im Luftspalt, der Fällbadgestaltung und/ oder der Nachbehandlung die Faserstruktur und die Fasereigenschaften zu beeinflussen.

### [Aufgabe der Erfindung]

Aufgabe der vorliegenden Erfindung ist die Schaffung eines Verfahrens mit einem verbesserten Fadenbildungsprozess, der alle relevanten Größen für die Fadenbildung in einer Beziehung erfasst und somit eine gezielte Einstellung von Faser-/Filamenteigenschaften ausgehend von einer Lösung mit definierter Cellulosekonzentration, Molmasse und Molmasseverteilung gestattet. Die erfindungsgemäß ersponnenen Fasern sollen eine nachträgliche Vernetzung ohne signifikante Versprödung gestatten.

Es wurde gefunden, dass man die Fadenbildung aus den extrem viskoelastischen Celluloselösungen beim Lyocell - Verfahren als eine zweistufige Dehnverformung ausfassen kann, bei der in erster Stufe unter dem Einfluss des Druckes im Düsenkanal und in zweiter Stufe unter dem der axialen Dehnapannung im Luftspalt die Dehnverformung stattfindet. Dabei ergibt sich der Druck ΔP zu $\begin{matrix}Δ P = {η}_{D} ⋅ {\dot{ε}}_{D} & mit {\dot{ε}}_{D} = 19 , 1 ⋅ {10}^{- 5} \frac{{T}_{10} ⋅ {v}_{a}}{{P}_{L} ⋅ {C}_{Cell .} ⋅ {D}_{E}^{2} ⋅ l} ⋅ {e}^{ln ( {\frac{{D}_{E}}{{D}_{A}}}^{2} ) - 1}\end{matrix}$
und die Dehnspannung σ_{D} zu $\begin{matrix}{σ}_{D} = {η}_{D} ⋅ {\dot{ε}}_{a} & mit {\dot{ε}}_{a} = 19 , 1 ⋅ {10}^{- 5} \frac{{T}_{10} ⋅ {v}_{a}}{{ρ}_{L} ⋅ {c}_{Cell .} ⋅ {D}_{A}^{2} ⋅ a} {e}^{ln S V - 1}\end{matrix}$

Hierin bedeuten η_{D} die Dehnviskosität in Pas, ε̇ die Dehngeschwindigkeit in s⁻¹, T₁₀ die Feinheit der zu erspinnenden Faser in dtex, vₐ die Abzugsgeschwindigkeit in m/min, ρ_{L} die Dichte der Lösung in g/cm³, c_{Cell}. die Cellulosekonzentration der Spinnlösung in %, D_{E} Eintrittadurchmesser und D_{A} Austrittsdurchmesser der Spinn-kapillare in cm, 1 Länge der Spinnkapillare in cm, a Länge des Luftspaltes in cm und SV der Spinnverzug im Luftspalt, d.h. das Verhältnis von Abzugs-und Spritzgeschwindigkeit.

Die Dehnviskosität ist für eine Spinnlösung durch die Cellulosekonzentration, die Molmasse und Molmasseverteilung festgelegt und ändert sich nur mit der Temperatur und Dehngeschwindigkeit. Die Dehngeschwindigkeit des Gesamtprozesses folgt zu ${\dot{ε}}_{D , a} = \sqrt{{\dot{ε}}_{D} ⋅ {\dot{ε}}_{a}} = 19 , 1 ⋅ {10}^{- 5} \frac{{T}_{10} ⋅ {v}_{a}}{{ρ}_{L} ⋅ {c}_{Cell .} ⋅ {D}_{E} ⋅ {D}_{a}} \sqrt{\frac{{e}^{ln {( \frac{{D}_{E}}{{D}_{A}} )}^{2} - 1} ⋅ {e}^{ln ( \frac{{v}_{e}}{{V}_{a}} ) - 1}}{l ⋅ a}}$
und enthält alle prozessrelevanten Größen die insbesondere die Kinetik der Fadenbildung erfassen.

Nullscher- und Nulldehnviskosität stehen in direktem Zusammenhang und es gilt
nach Trouton ${η}_{D ( i \to 0 )}^{0} = 3 {η}_{i \to 0}^{0}$

Die Nullscherviskosität der Celluloselösungen bei 85°C beträgt beim Verspinnen zu Filamenten vorzugsweise 1000 - 8000 Pas und beim Verspinnen zu Stapelfasern vorzugsweise 5000 - 40000 Pas. Die Breite des Viskositätsbereiches resultiert aus dem Tatbestand, dass die experimentell zugängliche Nullscherviskosität der Cellu-loselösungen, neben der Molmasse und

Konzentration auch von ihrem Solvatations-grad bzw. Lösungszustand abhängt und erst bei vollständiger Solvatation d.h. langer Lösezeit einen minimalen Endwert erreicht. Praxisrelevante Spinnlösungen gelangen häufig unvollatändig solvatisiert zum verspinnen und täuschen damit einen höheren Wert für die Nullscherviskosität respektive der Molmasse vor. [ Vergl. Michels. Ch. u. Meister F. "Das Papier" 51 (1997) 4 S. 161 - 165 und Michels Ch. u. Kosan B. "Chemical Fibers Intern." 50 (2000) 12 S. 556 - 561].

Es wurde nun gefunden, dass zwischen der Dehngeschwindigkeit und der "Güte der Faserstruktur" ausgedrückt durch die Schlingenreißkraft und Reißdehnung der Fasern bzw. Filamente ein funktionaler Zusammenhang besteht. Dementsprechend betriff die Erfindung ein Verfahren zur Herstellung von Cellulosefasern oder - filamenten aus Zellstoff nach dem Trocken-Naßextrusionsverfahren mit wässrigen Aminoxiden, insbesondere N-Methylmorpholin-N-oxid, bei dem man
a) Zellstoff und wässriges Aminoxid bei erhöhter Temperatur in einem Misch-/ Knetreaktor dispergiert und unter Wasserentzug und Scherung in eine homogene Lösung mit einer Relaxationszeit in dem Bereich von 0,5 - 80 Sek. überführt,
b) die Lösung mindestens einer Spinndüse zuführt und in der bzw. den Spinnkapillaren mit der Dehngeschwindigkeit ε̇_{*D*} verformt,
c) die verformte Lösung durch ein nicht ausfällendes Medium unter gleichzeitiger weiterer Verformung mit der Dehngeschwindigkeit ε̇_{*a*} transportiert,
d) in einem Fällbad den Cellulosefaden bzw. die -fadenschar ausfällt, durch Ablenken über eine Galette vom Fällbad trennt, in einer mehrstufigen Nachbehandlungsvorrichtung in Faser- bzw. Filamentform wäscht, gegebenenfalls bleicht, aviviert, trocknet, gegebenenfalls vernetzt und anschließend die Fila-mente als Garn einzeln aufwickelt oder zum Kabel vereinigt und in Stapel schneidet,

dadurch gekennzeichnet, dass man in Stufe a) eine Lösung mit einem Cuoxam DP der Cellulose ≥ 450 herstellt, diese Lösung in Stufe b) und c) mit einer Dehngeschwindigkeit ${\dot{ε}}_{D , a} = \sqrt{{\dot{ε}}_{D} ⋅ {\dot{ε}}_{a}} \leq 160 [ {s}^{- 1} ]$
verformt und dass die Avivageflotte in Stufe d) gegebenenfalls gleichzeitig ein Vernetzungsmittel enthält. Die Reißfestigkeit der 25 Faserproben war mit 41,1 ± 1,9 cN/tex relativ konstant, die Schwankungsbreite der Doppelbrechung gering. D.h. die Orientierung der Faserproben lag in der gleichen Größenordnung, obwohl der Spinnverzug mit Werten zwischen 7 und 32 erheblich variierte. Das erklärt auch, dass zwischen dem Arbeitsvermögen der Fasern (Produkt aus Reißfestigkeit und Reißdehnung in J/g) und der Dehngeschwindigkeit wohl eine Abhängigkeit besteht, diese aber viel geringer ausfällt.

In einer bevorzugten Ausführung des erfindungsgemäßen Verfahrens erspinnt man Fasern mit einer Dehngeschwindigkeit im Bereich zwischen 15 und 40 [1/s] und behandelt die Fasern in der letzten Stufe vor der Trocknung mit einer Lösung, die gleichzeitig Avivage, ein Vernetzungsmittel und einen Vernetzungskatalysator enthält. Nach dem Trocknen und Vernetzen erhält man eine Faser mit deutlich erhöhter Nassscheuerbeständigkeit bei nur geringer Veränderung der anderen Faserparameter.

In einer anderen Ausführungsform des erfindungsgemäßen Verfahrens erspinnt man Filamentgarne mit einer Dehngeschwindigkeit im Bereich 60 - 100 [1/s], entfernt das Aminoxid durch mehrstufiges Waschen, trocknet über ein erstes beheiztes Walzenduo auf einen Wassergehalt > 80 %, trägt über mit Druckluftmotoren angetriebene Kolbenmembranpumpen und Sprühdüsen eine definierte Menge einer Mischung von Avivage und

Vernetzungsmittel auf die Fadenschar auf, trocknet und vernetzt über ein zweites beheiztes Walzenduo. Man erhält ein Filamentgarn mit deutlich erhöhter Nasescheuerbeständigkeit.

Die Methode zur Bestimmung der Nassacheuerbeständigkeit wurde in der Literatur [Mieck K.P.; Langner H.; Nechwatal A. "Melliand Textilberichte" 74 (1993) S. 945; "Lenzinger Berichte" 74 (1994) S. 61 - 68; und Mieck K.P.; Nicolai A; Nechwatal A.; "Lenzinger Berichte" 76 (1997) S. 103] ausführlich beschrieben. Das Maß der Nassscheuerbeständigkeit ist die erforderliche Tourenzahl einer mit einem Cellulosege-webe bespannten Walze bestimmter Geometrie, die zum Bruch einer unter definierter Spannung stehender befeuchteten Faser führt. Die Lyocellfasern besitzen in Abhängigkeit von ihrer Molmasse und Orientierung eine Nasescheuerbeständigkeit im Bereich zwischen 10 und 50 Scheuertouren. Aus der genannten Literatur geht auch hervor, dass eine ausreichende Nassscheuerbeständigkeit vorliegt, wenn die Faserprüfung ≥ 340 Scheuertouren ergibt.

Die Erfindung soll an Hand von Beispielen erläutert werden:

### [Beispiele]

### Beispiel 1

465 g aktivierter und stabilisierter Fichtensulfitzellstoff (Wassergehalt 55 Masse%; Stabilisator 0,05 Masse %; Cuoxam DP 490; molekulare Uneinheitlichkeit U_{η} = 5,7) werden in 2530 g N-Methylmorpholin-N-oxid (NMMO) mit einem Wassergehalt von 40 Masse % dispergiert und unter Erwärmen, Scheren und Verdampfen von 995 g Wasser in eine homogene Lösung mit einer Nullscherviskosität von 5950 Pas einer Relaxationszeit von 4,2 s und einem Filterwert von 56 überführt. Die Lösung besteht aus 12,8 Masse % Cellulose, 75,9 Masse % NMMO und 11,3 Masse % Wasser.

Zum Verspinnen diente eine kleintechnische Versuchsanlage, die sowohl die Herstellung von Stapelfasern als auch von Filamentgarnen gestattet. Im vorliegenden Beispiel wurden Fasern mit folgenden Einstellungen erzeugt:
- Faserfeinheit 1,10 dtex
- Fördermenge 1,11 ml Lösung/min
   (Dichte 1,18 g/cm³)
- Spinntemperatur 85°C
- Spinndüse (56 Spinnkapillaren; D_{E} = 228 µm; D_{A} = 150 µm 1 = 0, 05 cm)
- Luftspalt (a = 7,0 cm ; linienförmige Anblasung mit Luft - ca.10 l/min 1,0 cm oberhalb Eintritt der Filamente in das Fällbad im Winkel von - 80° zur Fadenlaufrichtung.)
- Spritzgeschwindigkeit 1,12 m/min
- Abzugsgeschwindigkeit 30,2 m/min
- berechnete Dehngeschwindigkeit 6,02 s⁻¹

Die Filamentschar wurde gewaschen, in Stapel von 50 mm geschnitten, aviviert und getrocknet. Die Prüfung ergab folgende Faserparameter:

| Parameter / Versuch | (A) |
|---|---|
| Feinheit dtex | 1,10 |
| Reißfestigkeit kond. cN/tex | 45,6 |
| Reißfestigkeit nass cNtex | 38,2 |
| rel. Reißkraftverhältnis % | 83,8 |
| Reißdehnung kond. % | 17,1 |
| Reißdehnung nass % | 14,8 |
| Schlingenreißkraft cN/tex | 26,1 |
| rel. Schlingenreißkraftverh. % | 57,3 |
| Nassscheuerbeständigkeit T | 31 |

### Beispiel 2

265 g einer Zellstoffmischung aus 98 % Eukalyptus- und 2% Baumwoll-Linters-Zell-stoff wurde enzymatisch vorbehandelt, auf einen Wassergehalt von 50 Masse % abgepresst , in 2593 g NMMO mit einem Wassergehalt von Masse 25 % dispergiert und unter Erwärmen, Scheren und Verdampfen von 623 g Wasser in eine homogene Lösung mit einer Nullscherviskosität von 4108 Pas und einer Relaxationszeit von 4,9 s bei 85°C überführt. Die Partikelanalyse ergab einen Filterwert von 90. Die Zusammensetzung der Lösung betrug 10,6 Masse % Cellulose, 77,8 Masse % NMMO und 11,6 Masse % Wasser. Die Cellulosemischung der Lösung hatte einen Cuoxam DP von 543 und eine Uneinheitlichkeit von 6,05.

Das Verspinnen der Lösung (Dichte 1,16 g/cm³) erfolgte mit einer Massetemperatur von 80°C durch eine Düse mit 30 Spinnkapillaren (D_{E} = 221 µm; D_{A} = 140 µm; 1 = 0,05 cm) durch einen Luftspalt (a = 5 cm) mit einem Spinnverzug von 16,4, und einer Abzugsgeschwindig-keit von 72,8 m/min zu einer Faser der Feinheit 1,12 dtex. Die resultierende Dehngeschwindigkeit betrug 19,2 s⁻¹. Die Faser wurde gewaschen, aviviert und getrocknet bei 125°C (A). Parallel dazu enthielt in einer zweiten Versuchreihe die Avivageflotte gleichzeitig 5 g/l Glyoxal und 0,5 g/l Magnesiumchlorid (pH - Wert 6,7). Der Auftrag erfolgte einmal durch besprühen der auf > 80 % Wasser vorgetrockneten Faser (B) und zum anderen durch Tauchen und Abpressen mittels Walzenduo (C).

Die Faserprüfung ergab folgende Werte:

| Parameter / Versuch | (A) | (B) | (C) |
|---|---|---|---|
| Feinheit dtex | 1,12 | 1,13 | 1,13 |
| Reißfestigkeit kond. cN/tex | 42,1 | 40,8 | 42,1 |
| Reißfestigkeit nass cNtex | 34,0 | 33,1 | 35,5 |
| rel. Reißkraftverhältnis % | 80,8 | 81,1 | 84,3 |
| Reißdehnung kond. % | 14,5 | 13,6 | 12,3 |
| Reißdehnung nass % | 14,4 | 12,8 | 12,6 |
| Schlingenreißkraft cN/tex | 18,6 | 14,3 | 11,2 |
| rel. Schlingenreißkraftverh. % | 44,2 | 35,0 | 26,6 |
| Nassscheuerbeständigkeit T | 22 | 373 | 625 |

### Beispiel 3

300 g Eukalyptuszellstoff, enzymatisch vorbehandelt, auf einen Wassergehalt von 45 Masse % abgepresst, werden in 2726 g NMMO mit einem Wassergehalt von 30 Masse % dispergiert und unter Erwärmen, Scheren und Verdampfen von 772 g Wasser in eine homogene Lösung (Dichte 1,178 g/cm³) mit einer Nullscherviskosität von 5 081 Pas und einer Relaxationszeit von 6,0 s bei 85°C überführt. Die Partikelanalyse ergab einen Filterwert von 76. Die Zusammensetzung der Lösung betrug 12,0 Masse % Cellulose (Cuoxam DP 508, Uneinheitlichkeit 5,9), 76,3 Masse % NMMO und 11,7 Masse % Wasser.

Das Verspinnen der Lösung erfolgte mit einer Massetemperatur von 85°C durch eine Düse mit 330 Spinnkapillaren (D_{E} = 225 µm; D_{A} = 90 µm; 1 = 0,05 cm) durch einen Luftspalt (a = 2,0 cm) mit einem Spinnverzug von 10,3 und einer Abzugsgeschwindigkeit von 32,2 m/min zu einer Faser der Feinheit 1,09 dtex. Die berechnete Dehngeschwindigkeit betrug 21,8 s⁻¹. Die Faser wurde gewaschen, aviviert und getrocknet bei 125°C (A). Parallel dazu enthielt in einer zweiten Versuchreihe die Avivageflotte gleichzeitig 7,5 g/l eines Adduktes aus Glyoxal und Natriumbisulfit (B).

| Parameter / Versuch | (A) | (B) |
|---|---|---|
| Feinheit dtex | 1,09 | 1,10 |
| Reißfestigkeit kond. cN/tex | 39,1 | 38,8 |
| Reißfestigkeit nass cNtex | 30,9 | 31,1 |
| rel. Reißkraftverhältnis % | 79,0 | 80,1 |
| Reißdehnung kond. % | 14,8 | 13,0 |
| Reißdehnung nass % | 14,3 | 12,8 |
| Schlingenreißkraft cN/tex | 17,9 | 13,3 |
| rel. Schlingenreißkraftverh. % | 45,8 | 34,3 |
| Nassacheuerbeständigkeit T | 28 | 568 |

### Beispiel 4

Die Lösungsherstellung (10,6 % Cellulose, Dichte 1,16 g/cm³ bei 85°C) erfolgt analog Beispiel 2, das Verspinnen bei 84°C Massetemperatur mit folgenden Parametern:
- Spinndüse D_{E} = 221 µm; D_{A} = 140 µm ; 1 = 0,05 cm ; 58 Spinnkapillaren
- Luftspalt 6,0 cm (linieaförmiges Anblasen der Filamentschar mit 11,5 l/min Luft senkrecht zur Filamentlaufrichtung ca.1 cm vor dem Eintritt in das Fällbad)
- Spritzgeschwindigkeit 18,5 m/min
- Abzugsgeschwindigkeit 302 m/min
- Dehngeschwindigkeit 83,7 s⁻¹

Nach dem Waschen, Vortrocknen, Avivieren und Trocknen wurden die Filamente als Garn mit der Feinheit 75 dtex f (58) aufgespult (A). Das Auftragen der Avivage erfolgte über Präzisionspumpe und "Finger". In einem Parallelversuch enthielt die Avivage gleichzeitig 10 g/l Arkofix (Handelsprodukt der Höchst AG) und 1 g/l Magnesiumsulfat (B).

Die Prüfung erfolgte sowohl nach den Standardmethoden als Filamentgarn (a, b) als auch nach Schneiden in Stapel als Faser A, B.

| Parameter / Versuch | A (a) | B (b) |
|---|---|---|
| Feinheit | 1,29 | 1,30 |
| dtex | 75,0 | 75,2 |
| Reißfestigkeit kond. | 45,9 | 44,3 |
| cN/tex | 44,6 | 43,9 |
| Reißfestigkeit nass cNtex | 36,9 | 35,1 |
| rel. Reißkraftverhältnis % | 80,4 | 79,2 |
| Reißdehnung kond. % | 12,9 | 11,0 |
| | 7,9 ¹⁾ | 6,3 ¹⁾ |
| Reißdehnung nass % | 12,3 | 11,8 |
| Schlingenreißkraft cN/tex | 12,8 | 10,6 |
| rel. Schlingenreißkraftverh. % | 27,9 | 23,9 |
| Knotenreißkraft cN/tex | 26,4 | 21,6 |
| Nassacheuerbeständigkeit T | 26 | 468 |

| | | |
|---|---|---|
| ¹⁾ Unterschiede durch Prüfmethode bedingt (Filament Bündel - | | |

Prüfung mit 100 cm Einspannlänge; Faser Einzelfaserprüfung mit 1 cm Einspannlänge).

## Patentansprüche

1. Verfahren zur Herstellung von Cellulosefasern oder - filamenten aus Zellstoff nach dem Trocken-Naßextrusionsverfahren mit wässrigen Aminoxiden, insbesondere N-Methylmorpholin-N-oxid, bei dem man
a) Zellstoff und wässriges Aminoxid bei erhöhter Temperatur in einem Misch-/ Knetreaktor dispergiert und unter Wasserentzug und Scherung in eine homogene Lösung mit einer Relaxationszeit in dem Bereich von 0,5 - 80 Sek. überführt,
b) die Lösung mindestens einer Spinndüse zuführt und in der bzw. den Spinnkapillaren mit der Dehngeschwindigkeit ε̇_{*D*} verformt,
c) die verformte Lösung durch ein nicht ausfällendes Medium unter gleichzeitiger weiterer Verformung mit der Dehngeschwindigkeit ε̇_{*a*} transportiert,
d) in einem Fällbad den Cellulosefaden bzw. die -fadenschar ausfällt, durch Ablenken über eine Galette vom Fällbad trennt, in einer mehrstufigen Nachbehandlungsvorrichtung in Faser- bzw. Filamentform wäscht, gegebenenfalls bleicht, aviviert, trocknet, gegebenenfalls vernetzt und anschließend die Fila-mente als Garn einzeln aufwickelt oder zum Kabel vereinigt und in Stapel schneidet,
**dadurch gekennzeichnet, dass** man in Stufe a) eine Lösung mit einem Cuoxam DP der Cellulose ≥ 450 herstellt, diese Lösung in Stufe b) und c) mit einer Dehngeschwindigkeit ${\dot{ε}}_{D , a} = \sqrt{{\dot{ε}}_{D} ⋅ {\dot{ε}}_{a}} \leq 160 [ {s}^{- 1} ]$
verformt und dass die Avivageflotte in Stufe d) gegebenenfalls gleichzeitig ein Vernetzungsmittel enthält.

2. Verfahren nach Anspruch 1, **dadurch gekennzeichnet, dass** die Dehngeschwindigkeit im Düsenkanal der Beziehung${\dot{ε}}_{D} = 19 , 1 ⋅ {10}^{- 5} \frac{{T}_{10} ⋅ {v}_{a}}{{ρ}_{L} ⋅ {c}_{Cell .} ⋅ {D}_{E}^{2} ⋅ l} ⋅ {e}^{ln ( {\frac{{D}_{E}}{{D}_{A}}}^{2} ) - 1}$
genügt, worin T₁₀ der Feinheit der Faser/Filament in dtex, vₐ der Abzugsgeschwindig-keit in m/min, ρ_{L} der Dichte der Spinnlösung in g/cm³, c_{Cell}. der Cellulosekonzentration der Lösung in %, 1 der Länge des Düsenkanals in cm und D_{E} biw. D_{A} dem Durchmesser des Spinnkapillareneintritte bzw. -austritts entspricht.

3. Verfahren nach Anspruch 1, **dadurch gekennzeichnet, dass** die Dehngeschwindigkeit zwischen Spinnkapillarenaustritt und Fällbadeintritt der Beziehung ${\dot{ε}}_{a} = 19 , 1 ⋅ {10}^{- 5} \frac{{T}_{10} ⋅ {v}_{a}}{{ρ}_{L} ⋅ {c}_{Cell .} ⋅ {D}_{A}^{2} ⋅ a} {e}^{ln S V - 1}$
genügt, worin a der Länge des Verzugsweges in cm und, SV dem Spinnverzug, d.h. dem Verhältnis von Abzugs- und Spritzgeschwindigkeit entspricht.

4. Verfahren nach Anspruch 1 - 3, **dadurch gekennzeichnet, dass** beim Erspinnen von Fasern die Dehngeschwindigkeit *ε̇*_{*D,o*} vorzugsweise im Bereich 4 - 40 s⁻¹ liegt.

5. Verfahren nach Anspruch 1 - 3, **dadurch gekennzeichnet, dass** beim Erspinnen von Filamentgarnen die Dehngeschwindigkeit *ε̇*_{*D,a*} vorzugsweise im Bereich 40 - 120 s⁻¹ liegt.

6. Verfahren nach Anspruch 1 - 5, **dadurch gekennzeichnet, dass** die Avivageflotte gleichzeitig ein bi- oder polyfunktionelles Vernetzungsmittel vom Dialdehydtyp, vor-zugsweise Glyoxal und/oder seine Abkömmlinge enthält und der pH-Wert der Avivageflotte einen Wert ≤ 9 aufweist.

7. Verfahren nach Anspruch 1 - 5, **dadurch gekennzeichnet, dass** das Vernetzungsmittel ein Addukt aus Glyoxal und Natriumbisulfit ist.

8. Verfahren nach Anspruch 1 - 6, **dadurch gekennzeichnet, dass** man die Nachbe-handlungsflotten über Dosiereinheiten, bestehend aus Düsen und mit hoher Frequenz laufender Membrankolbenpumpen, als feinverteilten Nebel auf die Fadenschar aufträgt und gegebenenfalls über ein Walzenwerk einen möglichen Überschuss definiert abpresst.

9. Verfahren nach Anspruch 1 - 6, **dadurch gekennzeichnet, dass** man das Vernetzungsmittel bzw. die Vernetzermittelhaltige Avivage über eine Einheit bestehend aus Präzisionspumpe(n) und Doaierstift(en) aufträgt.

## Claims

1. A process for producing cellulose fibers or filaments from pulp by the dry-wet extrusion process using aqueous amine oxides, especially N-methylmorpholine N-oxide, by
a) pulp and aqueous amine oxide being dispersed at elevated temperature in a mixing/kneading reactor and converted by water removal and shearing into a homogeneous solution having a relaxation time in the range of 0.5 - 80 seconds,
b) the solution being fed to at least one spinning die and being shaped in the spinning capillary or capillaries at an elongation rate ε̇_{D},
c) transporting the shaped solution through a noncoagulating medium with simultaneous further shaping at an elongation rate ε̇_{*a*},
d) the cellulose filament or filament sheet being coagulated in a coagulation bath, separated from the coagulation bath by deflection over a godet, subjected in a multistage aftertreatment apparatus in fiber or filament form to washing, optionally bleaching, finishing, drying, optionally crosslinking and subsequently the filaments being individually wound up as a yarn cr converged into a tow and cut to staple,
which comprises producing a solution having a cellulose cuoxam DP ≥ 450 in step a) and shaping this solution in steps b) and c) at an elongation rate ${\dot{ε}}_{D , a} = \sqrt{{\dot{ε}}_{D} ⋅ {\dot{ε}}_{a}} \leq 160 [ {s}^{- 1} ]$
and the finishing liquor in step d) optionally also containing a crosslinking agent.

2. A process as claimed in claim 1, wherein the elongation rate in the die channel satisfies the relation ${\dot{ε}}_{D} = 19 , 1 ⋅ {10}^{- 5} \frac{{T}_{10} ⋅ {v}_{a}}{{ρ}_{L} ⋅ {c}_{Cell .} ⋅ {D}_{E}^{2} ⋅ l} ⋅ {e}^{[ ln ( {\frac{{D}_{E}}{{D}_{A}}}^{2} ) - 1 ]}$
where T₁₀ is the fineness of the fiber/filament in dtex, vₐ is the takeoff speed in m/min, ρ_{L} is the density of the spinning solution in g/cm³, c_{cell}. is the cellulose concentration of the solution in %, 1 is the length of the die channel in cm and D_{E} and D_{A} are respectively the diameters of the spinning capillary inlet and outlet.

3. A process as claimed in claim 1, wherein the elongation rate between spinning capillary outlet and coagulation bath inlet satisfies the relation ${\dot{ε}}_{a} = 19 , 1 ⋅ {10}^{- 5} \frac{{T}_{10} ⋅ {v}_{a}}{{ρ}_{L} ⋅ {c}_{Cell .} ⋅ {D}_{A}^{2} ⋅ a} {e}^{ln S V - 1}$
where a is the length of the stretching path in cm and SV is the spin-stretch ratio, ie the ratio of takeoff speed to extrusion speed.

4. A process as claimed in any of claims 1 - 3, wherein the elongation rate *ε̇*_{*D,a*} is preferably in the range 4 - 40 s⁻¹ to spin fibers.

5. A process as claimed in any of claims 1 - 3, wherein the elongation rate ε̇_{*D*,*a*} is preferably in the range 40 - 120 s⁻¹ to spin filament yarns.

6. A process as claimed in any of claims 1 - 5, wherein the finishing liquor also contains a bi- or polyfunctional crosslinking agent of the dialdehyde type, preferably glyoxal and/or derivatives thereof, and has a pH ≤ 9.

7. A process as claimed in any of claims 1 - 5, wherein the crosslinking agent is an adduct of glyoxal and sodium bisulfite.

8. A process as claimed in any of claims 1 - 6, wherein the aftertreatment liquors pass through metering units consisting of nozzles and membrane piston pumps running at high frequency to be applied as a finely dispersed mist to the sheet of filaments and optionally any excess is squeezed off in defined fashion via a pair of rolls.

9. A process as claimed in any of claims 1 - 6, wherein the crosslinking agent or the finish containing crosslinking agent is applied via a unit consisting of precision pump(s) and metering pin(s).

## Revendications

1. Procédé de fabrication de fibres cellulosiques ou de filaments cellulosiques à partir de cellulose après le procédé d'extrusion par voie humide / séchage avec des oxydes d'amine aqueux, en particulier du N-méthylmorpholin-N-oxyde, dans lequel
a) on disperse la cellulose et l'oxyde d'amine aqueux à haute température dans un réacteur mélangeur / pétrisseur et la transforme, avec élimination d'eau et cisaillement, en une solution homogène avec une durée de relaxation dans la plage de 0,5 à 80 secondes,
b) on introduit la solution au moins dans une filière, et la déforme dans le ou les capillaires de filage à la vitesse d'extension ε_{D},
c) on véhicule la solution déformée par l'intermédiaire d'un milieu qui ne précipite pas, simultanément à une déformation supplémentaire à la vitesse d'extension εₐ,
d) on réalise la régénération des fils cellulosiques ou de la nappe de fils cellulosiques dans un bain de régénération, les sépare du bain de régénération par transfert à l'aide d'une galette, on lave, le cas échéant blanchit, avive, sèche, le cas échant réticule ces derniers dans un dispositif de post-traitement à plusieurs étages, sous forme de fibres ou de filaments, puis enroule individuellement les filaments sous la forme de fil ou les regroupe pour obtenir un câble et les découpe afin d'obtenir des fibres coupées,
**caractérisé en ce que**, à l'étape a), on produit une solution avec un DP (degré de polymérisation) Cuoxam (hydroxyde de cuprammonium) de la cellulose ≥ 450, on déforme cette solution à l'étape b) et c) avec une vitesse d'extension ${\dot{ε}}_{D , a} = \sqrt{{\dot{ε}}_{D} ⋅ {\dot{ε}}_{a}} \leq 160 [ {s}^{- 1} ]$
et **en ce que** le bain d'avivage à l'étape d) contient, le cas échéant, parallèlement, un agent de réticulation.

2. Procédé selon la revendication 1, **caractérisé en ce que** la vitesse d'extension dans le canal d'alimentation satisfait à la formule :${\dot{ε}}_{D} = 19 , 1 ⋅ {10}^{- 5} \frac{{T}_{10} ⋅ {v}_{a}}{{ρ}_{L} ⋅ {c}_{Cell .} ⋅ {D}_{E}^{2} ⋅ l} ⋅ {e}^{[ ln ( {\frac{{D}_{E}}{{D}_{A}} )}^{2} - 1 ]}$
où T₁₀ est le titre de la fibre / filament en dtex, vₐ la vitesse de déroulement en m/min, ρ_{L} la masse volumique de la solution de filage en g/cm³, c_{cell.} est la concentration en cellulose de la solution en %, 1 la longueur du canal d'alimentation en cm et D_{E} ou D_{A} le diamètre de l'entrée ou respectivement de la sortie des capillaires de filage.

3. Procédé selon la revendication 1, **caractérisé en ce que** la vitesse d'extension entre la sortie des capillaires de filage et l'entrée du bain de régénération satisfait à la formule ${\dot{ε}}_{a} = 19 , 1 ⋅ {10}^{- 5} \frac{{T}_{10} ⋅ {v}_{a}}{{ρ}_{L} ⋅ {c}_{Cell .} ⋅ {D}_{A}^{2} ⋅ a} {e}^{ln S V - 1}$
où a est la longueur de la trajectoire d'étirage en cm, et Sv l'étirage de filage, à savoir le rapport entre la vitesse de déroulement et la vitesse d'extrusion.

4. Procédé selon l'une quelconque des revendications 1 à 3, **caractérisé en ce que**, lors du filage des fibres, la vitesse d'extension ε_{D,a} se trouve de préférence dans la plage de 4 à 40 s⁻¹.

5. Procédé selon l'une quelconque des revendications 1 à 3, **caractérisé en ce que**, lors du filage des nappes de filaments, la vitesse d'extension ε_{D,a} se trouve de préférence dans la plage de 40 à 120 s⁻¹.

6. Procédé selon l'une quelconque des revendications 1 à 5, **caractérisé en ce que** le bain d'avivage contient également un agent de réticulation bifonctionnel ou polyfonctionnel de type dialdéhyde, de préférence du glyoxal et / ou ses dérivés, et la valeur de pH du bain d'avivage est ≤ 9.

7. Procédé selon l'une quelconque des revendications 1 à 5, **caractérisé en ce que** l'agent de réticulation est un adduit composé de glyoxal et de bisulfite de sodium.

8. Procédé selon l'une quelconque des revendications 1 à 6, **caractérisé en ce qu'**on applique le contenu du bain de post-traitement, par l'intermédiaire d'unités de dosage, constituées de filières et de pompes à diaphragme à haute fréquence, sous la forme d'un brouillard finement divisé, sur la nappe de fils et, le cas échéant, on extrait par pression un excédent possible par l'intermédiaire d'un dispositif à cylindres.

9. Procédé selon l'une quelconque des revendications 1 à 6, **caractérisé en ce qu'**on applique l'agent de réticulation ou l'avivage contenant l'agent de réticulation par l'intermédiaire d'une unité constituée d'une ou plusieurs pompes de précision et d'une ou plusieurs vis de dosage.
